# EUROPÄISCHE PATENTSCHRIFT

(11) **EP 0 023 341 B1**
(45) Veröffentlichungstag und Bekanntmachung des Hinweises auf die Patenterteilung: **25.01.1984**
(21) Anmeldenummer: 80104312.6
(22) Anmeldetag: 23.07.1980
(51) Int. Cl.: D06P 1/22, D06P 1/30, D06P 3/66, D06P 1/667, D06P 1/62, D06P 1/613

(54) **Klotzhilfsmittel, Verfahren zu seiner Herstellung und Verfahren zum Färben von Cellulosefasern bzw. Gemischen von Cellulosefasern zusammen mit Synthesefasern mit Schwefel-, Schwefelküpen-, Küpen- und Reaktivfarbstoffen**
Padding aid, process for its preparation and process for dyeing cellulosic fibres or mixtures of cellulosic fibres together with synthetic fibres with sulphur, sulphur vat, vat and reactive dyestuffs
Adjuvant de foulardage, procédé pour sa préparation et procédé de teinture de fibres cellulosiques resp. de mélanges de fibres cellulosiques avec des fibres synthétiques avec des colorants au soufre, des colorants de cuve au soufre, des colorants de cuve et des colorants réactifs

(30) Priorität: 28.07.1979 DE 2930756
(43) Veröffentlichungstag der Anmeldung: 04.02.1981
(73) Patentinhaber: CASSELLA Aktiengesellschaft, D-60386 Frankfurt (DE)
(72) Erfinder: Engelhardt, Friedrich, Dr., D-6000 Frankfurt am Main 61 (DE); Keil, Karl Heinz, Dr., D-6050 Offenbach/Main (DE); Weckler, Gerhard, Dr., D-6231 Sulzbach/Ts. (DE); Sternberger, Klaus, D-6368 Bad Vilbel 4 (DE)
(74) Vertreter: Urbach, Hans-Georg

## Beschreibung

Die Entwicklung halbkontinuierlicher und vollkontinuierlicher Färbeverfahren, bei denen Stückware aus Geweben und/oder Gewirken, Garne oder Kammzug gefärbt wird, hat in den letzten Jahren zunehmend an Bedeutung gewonnen. Mit diesen Verfahren gelingt es, grosse Metragen unter beträchtlicher Kosteneinsparung im gleichen Farbton einzufärben. Die Schwierigkeit bei der Durchführung solcher Färbeverfahren besteht darin, das zu färbende Material am Anfang und am Ende sowie von Kante zu Kante mit gleicher Farbtiefe und gleicher Egalität anzufärben. Um eine derartige einwandfreie Färbung bei halbkontinuierlichen und vollkontinuierlichen Färbeverfahren zu erhalten, muss man mit sorgfältig durch Abkochen und Bleichen vorbehandeltem Material arbeiten, was jedoch mit einem erheblichen Zeit- und Kostenaufwand verbunden ist.

Die kontinuierlichen Färbeverfahren bestehen aus drei Verfahrensschritten: Klotzen, Fixieren und Waschen. Bei dem ersten Verfahrensschritt, dem Klotzen, wird die vorbehandelte Ware in eine konzentrierte Klotzflotte, die Farbstoff und Hilfsmittel enthält, eingetaucht. Dieser Vorgang wird bevorzugt im Temperaturbereich von 10 bis 20°C, also bei Raumtemperatur, ausgeführt. Da bei den hohen Warengeschwindigkeiten die Verweilzeit der Ware in der Klotzflotte nur bei wenigen Sekunden liegt, muss die Ware ein schnelles und gleichmässiges Aufnahmevermögen für den Farbstoff besitzen. Auf das Klotzen folgt die Farbstoff-Fixierung, wobei der Farbstoff durch eine Hitzebehandlung mit Heissluft, Dampf oder Kontakthitze auf der zu färbenden Ware fixiert wird. Als letzter Schritt wird der nicht fixierte Farbstoff durch einen oder mehrere Waschprozesse aus dem Textilmaterial entfernt.

Es hat nicht an Versuchen gefehlt, durch den Einsatz von speziellen Hilfsmitteln bei den kontinuierlichen Färbeverfahren das gefärbte Textilmaterial in gleicher Farbtiefe und gleicher Egalität bezüglich der Kanten und Enden zu erhalten. Vor allem für das Färben von unbehandelter Rohware im kontinuierlichen Färbeverfahren besteht ein technisches Bedürfnis, wobei durch den Zusatz von Hilfsmitteln eine egale und kanten- und endengleiche Metrage ohne weitere zeitraubende Vorbehandlung erhalten werden soll.

So werden heute vielfach Hilfsmittel auf der Basis derAlkalisalze von Alkansulfonaten mit einer Kettenlänge von 10 bis 20 C-Atomen und mehr als einer Sulfonsäuregruppe im Molekül eingesetzt. Beim Einsatz dieser Verbindungen in kontinuierlichen Färbeverfahren zeigen sich bei den heute üblichen hohen Warengeschwindigkeiten jedoch schwerwiegende Nachteile dieser Verbindungsklasse, weil sich in den stark elektrolythaltigen Färbeflotten und im pH-Bereich über 8 zu viel Schaum entwickelt. Um mit diesen Verbindungen zu einwandfreien Färbungen zu kommen, ist es daher unbedingt erforderlich, zusätzliche Entschäumer in die Färbeflotte einzubringen. Die Anwendung von Entschäumern bringt jedoch anwendungstechnisch die Gefahr ihrer ungleichmässigen Verteilung in der Flotte mit sich, und daher ist in der Regel eine Fleckenbildung auf der Ware nicht auszuschliessen. Gleichzeitig ist die Anwendung von Entschäumern mit zusätzlichen Kosten und der Gefahr der Abwasserbelastung verbunden, die bei der Anwendung von Entschäumern auf der Basis von Silikonen erheblich ist.

Neben den oben beschriebenen Verbindungen kommen auch die Ester einwertiger Alkanole mit einer verzweigten oder unverzweigten Kette mit 5 bis 8 C-Atomen in Form der technischen Gemische aus den Mono- und Diestern der Orthophosphorsäure zum Einsatz. Diese Produkte haben jedoch ebenfalls entscheidende Nachteile, da auch sie in den wasserglashaltigen Flotten im pH-Bereich über 9 beim Färben mit Reaktivfarbstoffen noch zu viel Schaum entwickeln. Die Schaumentwicklung bzw. die Schaumstabilität wirkt sich ungünstig auf die Eg=alität der Färbungen aus und kann zu Fleckenbildung Anlass geben. Ausserdem sind die Netzzeiten in den hydrosulfithaltigen und elektrolythaltigen Flotten bei Schwefel- und Küpenfarbstoffen noch nicht ausreichend.

Aus der FR-A-1 396 294 sind egalisierende, wenig schäumende Netzmittel bekannt, die neben einem gegebenenfalls teilweise verseiften Phosphorsäureester eine Fettsäure oder Seife und z.B. noch Tetrapropylen-benzol-sulfonat, Dodecyl-benzol-sulfonat, ein bestimmtes Urethan, Eicosan-glykol-ether des 2,4,6-Triisobutylphenols enthalten. Aus der GB-A-1 120 254 sind egalisierende, wenig schäumende Netzmittel bekannt, die neben einem aliphatischen Carbonsäureester einen gegebenenfalls teilweise verseiften Phosphorsäureester, eine Fettsäure oder Seife und ein hochmolekulares Alkoxylierungsprodukt einer aliphatischen oder aliphatisch-aromatischen Hydroxylverbindung oder ein Salz eines AIkylschwefelsäureesters oder ein Salz einer aliphatischen oder aliphatisch-aromatischen Sulfonsäure enthalten. Bei schwierig zu färbenden Materialien lässt die durch diese bekannten Hilfsmittel erzielbare Flottenaufnahme sowie das Schaumverhalten zu wünschen übrig.

Überraschenderweise wurde nun gefunden, dass durch die Verwendung des erfindungsgemässen Klotzhilfsmittels die bisher auftretenden Nachteile beseitigt werden.

Das erfindungsgemässe Klotzhilfsmittel zum Färben von Cellulosefasern oder von Cellulosefaser-Synthesefaser-Gemischen mit Schwefel-, Schwefelküpen-, Küpen- oder Reaktivfarbstoffen besteht aus einer wässrigen Lösung oder Dispersion mit einem Gehalt von
a) 20 bis 50 Gewichtsprozent eines Gemisches aus 50 bis 100 Gewichtsprozent einer Verbindung der allgemeinen Formel la und 50 bis 0 Gewichtsprozent einer Verbindung der allgemeinen Formel lb
b) b Gewichtsprozent einer Verbindung der allgemeinen Formel II
c) c Gewichtsprozent einer Verbindung der allgemeinen Formel III wobei b eine Zahl von 0 bis 5, c eine Zahl von 0 bis 5 bedeutet und b und c so gewählt werden, dass (b+c) eine Zahl von 1 bis 10 bedeutet, und wobei R^{l}, R², R³ einen aliphatischen Rest mit 5 bis 12 C-Atomen oder einen araliphatischen Rest mit 7 bis 13 C-Atomen, X⊕, Y⊕, Z⊕ ein Alkalimetall- oder Ammoniumkation oder ein Kation eines Alkyl- oder Hydroxyalkylamins, R⁴ einen aliphatischen Rest mit 1 bis 8 C-Atomen, eine Phenylgruppe, Alkylphenylgruppe oder Phenylalkylgruppe mit jeweils 1 bis 4 C-Atomen im Alkylrest, R⁵ Wasserstoff oder R⁴, y, z ganze Zahlen von 6 bis 8, wobei vorzugsweise (y + z) = 15, n eine Zahl von 15 bis 35, (m + p) eine Zahl von 2 bis 120 bedeuten, und n und (m + p) so gewählt werden, dass

Die Verbindungen der allgemeinen Formel I stellen Salze von Orthophosphorsäure-diestern und die Verbindungen der allgemeinen Formel Ib stellen Salze von Orthophosphorsäure-monoestern dar. Der Anteil des Diesters la in dem Gemisch der Verbindungen la und Ib muss mindestens 50 Gewichtsprozent betragen, vorzugsweise sollte der Diestergehalt im Gemisch mehr als 70 Gewichtsprozent betragen. Es ist selbstverständlich auch möglich, nur einen Diester der allgemeinen Formel la (Gehalt des Diesters im Gemisch = 100 Gewichtsprozent, Gehalt des Monoesters im Gemisch = 0 Gewichtsprozent) zu verwenden. Gemische von Verbindungen la mit Verbindungen Ib, die mindestens 50 Gewichtsprozent des Diesters la enthalten, sind als technische Produkte erhältlich, bei denen R¹ = R² = R³ und X⊕=Y⊕ ist. Diese technischen Produkte können noch 0 bis 15 Gewichtsprozent des für die Veresterung benutzten Alkanols (R¹OH) enthalten, was jedoch für die Herstellung des erfindungsgemässen Klotzhilfsmittels nicht stört.

R^{I}, R² und R³ bedeuten insbesondere Alkylreste, vorzugsweise verzweigte Alkylreste mit 7 bis 10 C-Atomen, wie z.B. Isooctyl, Isononyl und Isodecyl. Sofern R^{l}, R², R³ für einen araliphatischen Rest stehen, ist der Benzylrest bevorzugt.

Der für R⁴ stehende aliphatische Rest ist insbesondere ein Alkylrest mit 1 bis 5 C-Atomen. Beispiele für eine für R⁴ stehende Alkylphenylgruppe sind: 1 -, 2- oder 3-Methyl-, Äthyl- oder n-Butyl-phenyl. Steht R⁴ für eine Phenalkylgruppe, dann ist die Benzylgruppe bevorzugt.

X⊕, Y⊕ und Z⊕ können neben einem Alkalimetallkation oder dem Ammoniumkation auch ein Monoalkyl-, Dialkyl- oder Trialkylammoniumkation mit 1 bis 4 C-Atomen in den einzelnen Alkylresten oder ein Mono-hydroxyalkyl-dialkyl-, Di-hydroxyalkyl-monoalkyl- oder Tri-hydroxyalkyl-ammoniumkation mit 1 bis 4 C-Atomen in den einzelnen Alkylresten bedeuten. Vorzugsweise stehen X⊕, Y⊕ und Z⊕ für Na⊕, K⊕, NH₄o, Trimethylammonium und Triäthanolammonium. In vielen Fällen ist X⊕=Y⊕=Z⊕.

Vertreter der Verbindungen la, Ib, II und III sind Handelsprodukte. Die Verbindungen III sind Blockmischpolymerisate von Äthylen- und Propylenoxyd, wobei m und p im statistischen Sinne gleich sind. Vorzugsweise werden solche Verbindungen III einaesetzt. bei denen d.h. bei denen der Gewichtsanteil des Äthylenoxyds 10 bis 40 Gewichtsprozent beträgt.

Die erfindungsgemässen Klotzhilfsmittel können in einfacher Weise dadurch hergestellt werden, dass das Verbindungsgemisch (la + Ib), die Verbindung II und/oder III in den angegebenen Gewichtsverhältnissen in Wasser eingerührt wird. Anstelle der Diestersalze der allgemeinen Formel la bzw. der Monoestersalze der allgemeinen Formel lb können auch die freien Diestersäuren bzw. Monoestersäuren der allgemeinen Formel Ic bzw. Id zur Herstellung des Klotzhilfsmittels benutzt werden. Der pH-Wert der erhaltenen Lösung oder Dispersion wird dann mit Alkalimetallhydroxiden, Ammoniak oder organischen Aminen auf Werte über 7, vorzugsweise auf Werte von 7 bis 8, eingestellt. Zur Einstellung des pH-Wertes werden vorzugsweise Natron- oder Kalilauge, wässrige Ammoniaklösung oder Triäthanolamin benutzt.

Das erfindungsgemässe Klotzhilfsmittel wird zum Färben von Cellulosefasern oder von Cellulose-Synthesefaser-Gemischen mit Schwefel-, Schwefelküpen, Küpen- oder Reaktivfarbstoffen nach kontinuierlichen, halbkontinuierlichen oder diskontinuierlichen Färbeverfahren in Mengen von 1 bis 40 g/I Färbeflotte, vorzugsweise in Mengen von 1 bis 15 g/I Färbeflotte, eingesetzt. In der Regel wird dabei mit Flottenverhältnissen zwischen 1 : 2 bis 1 : 30, vorzugsweise zwischen 1 : 2 bis 1 : 12, gefärbt. Das erfindungsgemässe Färbeverfahren kann selbstverständlich auch so durchgeführt werden, dass nicht das anwendungsfertige Klotzhilfsmittel, sondern die unter a), b) und c) aufgeführten Wirkstoffe in Mengen von insgesamt 0,2 bis 24 g/I, vorzugsweise 0,2 bis 9 g/l, der Färbeflotte zugefügt werden. Dabei werden von den unter a) aufgeführten Wirkstoffen 83,5 bis 95 Gewichtsprozent, von den unter b) aufgeführten Wirkstoffen 0 bis 8,25 Gewichtsprozent, von den unter c) aufgeführten Wirkstoffen 0 bis 8,25 Gewichtsprozent benötigt, wobei die Werte für b) und c) so gewählt werden, dass die Summe der unter b) + c) aufgeführten Wirkstoffe 5 bis 16,5 Gewichtsprozent beträgt.

Die erfindungsgemässen Klotzhilfsmittel für das Färben mit Schwefel-, Schwefelküpen- und Küpenfarbstoffen enthalten vorzugsweise keine der unter c) aufgeführten Verbindungen III.

Die erfindungsgemässen Klotzhilfsmittel für das Färben mit Reaktivfarbstoffen enthalten vorzugsweise keine der unter b) aufgeführten Verbindungen II.

Der eigentliche Färbevorgang wird auch bei Färbeverfahren mit langen Flottenverhältnissen nach Zusatz des erfindungsgemässen Klotzhilfsmittels oder der oben erwähntenwirkstoffkombination zu derFärbeflotte wie üblich durchgeführt. Das Färben kann z.B. nach dem Küpen-Klotz-Dämpf-, (Pad-Steam-), Williams-Unit-, Kaltverweil-, Pad-Jig- oder Pad-Roll-Verfahren erfolgen. Beim Färben nach kontinuierlichen Verfahren kann dabei mit oder ohne Zwischentrocknung nach dem Klotzen gearbeitet werden.

Alle bekannten Modifikationen der Schwefelfarbstoffe können verwendet werden. Geeignete Schwefelfarbstoffe sind z.B. folgende: C.I. Sulphur Blue 1, C.I. Leuco Sulphur Blue 1, C.I. Sulphur Blue 3, C.I, Leuco Sulphur Blue 3, C.I. Sulphur Blue 4, C.I. Solubilised Sulphur Blue 4, C.I. Sulphur Blue 5, C.I. Leuco Sulphur Blue 5, C.I. Solubilised Sulphur Blue 5, C.I. Sulphur Blue 7, C.I. Leuco Sulphur Blue 7, C.I. Solubilised Sulphur Blue 7, C.I. Sulphur Blue 10, C.I. Solubilised Sulphur Blue 10, C.I. Sulphur Blue 15, C.I. Leuco Sulphur Blue 15, C.I. Solubilised Sulphur Blue 15, C.I. Sulphur Yellow 2, C.I. Leuco Sulphur Yellow 2, C.I. Solubilised Sulphur Yellow 2, C.I. Sulphur Yellow 4, C.I. Leuco Sulphur Yellow 4, C.I. Solubilised Suiphur Yellow 4, C.I. Leuco Sulphur Yellow 7, C.I. Sulphur Yellow 9, C.I. Leuco Sulphur Yellow 9, C.I. Sulphur Green 2, C.I. Leuco Sulphur Green 2, C.I. Solubilised Sulphur Green 2, C.I. Sulphur Green 3, C.I. Leuco Sulphur Green 3, C.I. Solubilised Sulphur Green 3, C.I. Sulphur Green 5, C.I. Sulphur Brown 5, C.I. Leuco Sulphur Brown 5, C.I. Solubilised Sulphur Brown 5, C.I. Sulphur Brown 10, C.I. Leuco Sulphur Brown 10, C.I. Sulphur Brown 16, C.I. Solubilised Sulphur Brown 16, C.I. Sulphur Brown 51, C.I. Solubilised Sulphur Brown 51, C.I. Sulphur Black 8, C.I. Sulphur Red 3, C.I. Solubilised Sulphur Red 3, C.I. Sulphur Red 7, C.I. Solubilised Sulphur Red 7.

Geeignete Schwefelküpenfarbstoffe sind z.B. C.I. Vat Blue 42, C.I. Reduced Vat Blue 42, C.I. Vat Blue 43, C.I. Reduced Vat Blue 43, C.I. Vat Blue 44, C.I. Vat Blue 45, C.I. Vat Blue 47, C.I. Vat Blue 49, C.I. Vat Blue 50, C.I. Sulphur Black 10, C.I. Leuco Sulphur Black 10.

Geeignete Küpenfarbstoffe sind z.B. C.I. VatOrange 7, C.I. Vat Red 13, C.I. Vat Red 14, C.I. Vat Red 15, C.I. Vat Brown 1, C.I. Vat Brown 3, C.I. Vat Blue 13, C.I. Vat Blue 16, C.I. Vat Violet 1, C.I. Vat Blue 4 : 1.

Geeignete Reaktivfarbstoffe sind z.B. C.I. Reactive Yellow 17, C.I. Reactive Orange 7, C.I. Reactive Orange 16, C.I. Reactive Red 22, C.I. Reactive Red 23, C.I. Reactive Blue 5, C.I. Reactive Blue 19, C.I. Reactive Violet 4, C.I. Reactive Violet 5.

Als textile Materialien können vorbehandelte, wie auch nicht vorbehandelte cellulosefaserhaltige Materialien oder Materialien aus Cellulosefaser-Synthesefaser-Mischungen verwendet werden. Dabei kommen vor allem Mischungen wie Baumwolle/Polyester, Zellwolle/Polyester, Baumwolle/Polyamid, Polyamid/Zellwolle in Frage.

Durch das erfindungsgemässe Färbeverfahren bzw. durch Verwendung des erfindungsgemässen Klotzhilfsmittels werden einwandfreie Färbungen mit gleicher Farbtiefe von Kante zu Kante und Anfang zu Ende erreicht. Die durch die erfindungsgemässe Wirkstoffkombination erzielte synergistische Verkürzung der Netzzeiten und die Verminderung des Schaumvolumens ist aus den nachfolgenden Tabellen ersichtlich.

In den Tabellen und Beispielen angegebene Prozente sind Gewichtsprozente, Teile sind Gewichtsteile, sofern nichts anderes angegeben. Ferner bedeuten: Flotte 1: Eine Färbeflotte zum Färben mit Schwefel-, Schwefelküpen- und Küpenfarbstoffen nach dem Pad-Steam-Verfahren, die im Liter 50 g NaOH 32° Be und 40 g Na₂S₂0₄ enthält.

Flotte 2: Eine Färbeflotte zum Färben mit Schwefel-, Schwefelküpen- und Küpenfarbstoffen nach dem Pad-Steam-Verfahren, die im Liter 50 g NaOH 32° Be, 40 g Na₂S₂O₄ und 20 g NaCI enthält.

Flotte 3: Eine Flotte zum Färben mit Reaktivfarbstoffen, die im Liter 125 g Wasserglas, 30 g NaOH 38° Be und 20 g Na₂S0₄ enthält.

Flotte 4: Eine Flotte zum Färben mit Reaktivfarbstoffen, die im Liter 125 g Wasserglas, 30 g NaOH 38° Be, 20 g Na₂SO₄ und 100 g Harnstoff enthält.

Flotte 5: Eine Flotte zum Färben mit Reaktivfarbstoffen, die im Liter 20 g NaOH 38° Be, 30 g NaCl und 20 g Na₂S0₄ enthält.

Flotte 6: Eine Flotte zum Färben mit Reaktivfarbstoffen, die im Liter 20 g NaOH 38° Be, 30 g NaCl, 20 g Na_{z}S0₄ und 100 g Harnstoff enthält.
A 1: Mono-benzyl-phosphat-triäthanolaminsalz.
A 2: Di-benzyl-phosphat-triäthanolaminsalz.
A 3: Di-(2-äthyl-hexyl)-phosphat-kaliumsalz.
A 4: Mono-(2-äthyl-hexyl)-phosphat-kaliumsalz.
C 1: Ein Äthylenoxyd-Propylenoxyd-Block-Copolymerisat mit einem Molgewicht unter 2000 und mit einem Äthylenoxydanteil von 10 Gewichtsprozent (Verbindung III mit
C 2: Ein Äthylenoxyd-Propylenoxyd-Block-Copolymerisat mit einem Molgewicht unter 3500 und mit einem Äthylenoxydanteil von 40 Gewichtsprozent (Verbindung III mit

Die Netzzeiten wurden unter Verwendung der in der DIN-Vorschrift 53901 beschriebenen Methode bestimmt; die Schaumwerte wurden nach der Methode der DIN-Vorschrift 53902 bestimmt.

In den Tabellen I bis IV sind erfindungsgemässe Klotzhilfsmittel unter der Nr. 1 und in Tabelle V unter den Nr. V/1, V/4 bis 6 angegeben. Wie aus den Tabellen IV und V ferner zu ersehen ist, liefern die erfindungsgemässen Klotzhilfsmittel erstaunlich stabile Klotzflotten für Schwefel-, Schwefelküpen- und Küpenfarbstoffe. Die Tatsache, dass die ionogenen Hilfsmittel in der erfindungsgemässen Kombination nicht ausflockend wirken, obwohl die Flotte stark alkalisch ist und einen hohen Elektrolytgehalt aufweist, war überraschend.

In den nachfolgenden Beispielen wird die Anwendung erfindungsgemässer Klotzhilfsmittel näher erläutert.

### Beispiel 1

Ein schwierig durchzufärbender Roh-Baumwollmoleskin und ein Roh-Zeltplanstoff werden mit einer Flotte geklotzt, die 30 g/I Hydron-Blau R f. Sol (Vat Blue, C.I. 53630), 50 ml/I Natronlauge 32°Be, 40 g/l, Hydrosulfit sowie 4 g/I einer Hilfsmittelzubereitung, die aus 16 Teilen Mono-(2-äthylhexyl)phosphat und 24 Teilen Di-(2-äthylhexyl)phosphat, jeweils als Kaliumsalze und 2,5 Teilen des 10-Hydroxy-octadecancarbonsäure-di-n-butylamids als Na⊕-Salz des Schwefelsäurehalbesters enthält.

Die Klotztemperatur beträgt ca. 20°C. die Flottenaufnahme des verwendeten Zweiwalzenfoulards beträgt bei dem Baumwollmoleskin 55% und bei dem Baumwollzeltstoff 47,%. Nach dem Klotzen, Dämpfen und Fertigstellen der Färbungen auf einer Breitwaschmaschine durch Spülen, Oxydieren und nochmaliges Spülen erhält man gut durchgefärbte Färbungen mit ruhigem Warenbild.

### Beispiel 2

Der Roh-Baumwollmoleskin des Beispiels 1 wird mit einer Flotte, die 25 g/I Indanthren-Gelb F 2 GC Colloisol (Vat Yellow 33) und 4 g/I eines Klotzhilfsmittels aus 5 Teilen Mono-(2-äthylhexyl)phosphat, 35 Teilen Di-(2-äthylhexyl)-phosphat, jeweils als Kalium-Salze, und 5 Teilen eines Äthylenoxyd/Propylenoxyd-Copolymerisats mit einem Molgewicht unter 2000 und mit einem Äthylenoxydgehalt von 10% enthält, geklotzt, dann bei 120 bis 140°C auf der Hotflue getrocknet, in einem Chemikalientrog mit einer Flotte mit 60 ml/I Natronlauge 38° Be und 30 g/I Hydrosulfit getränkt, gedämpft und auf einer Breitwaschmaschine durch Spülen, Oxydieren, kochendes Seifen und nochmaliges Spülen fertiggestellt. Es wird eine einwandfreie Färbung erhalten.

### Beispiel 3

Ein Roh-Zeltplanstoff wird mit einer Flotte, die 80 g/l Cassulfon-Lichtbraun GGL flüssig (Solubilised Sulphur Brown 51, C.I. 53328) und 4 g/l eines Klotzhilfsmittels aus 16 Teilen Mono-(2-äthylhexyl)-phosphat, 24 Teilen Di-(2-äthylhexyl)phosphat jeweils als Triäthanolaminsalz und 5 Teilen des Natriumsalzes des Schwefelsäurehalbesters des 10--Hydroxyoctadecansäure-N-methylanilids enthält, foulardiert, dann bei 120 bis 140°C auf der Hotflue getrocknet, in einem Chemikalientrog mit einer Flotte getränkt, die 12 g/l Soda, 40 ml/1 Sulfhydrat F 150 (Handelsprodukt der Cassella AG, Frankfurt/Main - 61) und 3 ml/l Stabilisal S flüssig (Handelsprodukt der Cassella AG, Frankfurt/Main - 61) enthält, gedämpft und auf einer Breitwaschmaschine durch Spülen, Oxydieren und nochmaliges Spülen fertiggestellt. Es wird eine einwandfreie Färbung erhalten.

### Beispiel 4

Ein Roh-Zeltplanstoff wird mit einer Flotte, die 30 g/l Indocarbon CL für Sol (Sulphur Black 11, C.I. 53290) und 4 g/I eines Klotzhilfsmittels aus 5 Teilen Mono-(2-äthylhexyl)phosphat, 35 Teilen Di-(2--äthylhexyl)phosphatjeweils als Kaliumsalz, 0,5 Teilen des Natriumsalzes des Schwefelsäurehalbesters des 10-Hydroxyoctadecancarbonsäure-di-n-butylamids und 2 Teilen eines Äthylenoxyd/Propylenoxyd-Copolymerisats mit einem Molgewicht unter 3500 und mit einem Äthylenoxyd-Gewichtsanteil von 40% enthält, geklotzt, ohne oder nach Trocknung auf der Hotflue im Jigger mit Natronlauge und Hydrosulfit entwickelt und durch Spülen und Oxydieren fertiggestellt. Es wird eine einwandfreie Färbung erhalten.

### Beispiel 5

Ein Roh-Baumwollmoleskin wird mit einer Flotte, die 25 g/l Indanthren-Brillantorange RK Colloisol (Vat Orange 3, C.I. 59300) und 4 g/1 eines Klotzhilfsmittels aus 16 Teilen Mono-(2-äthylhexyl)phosphat, 24 Teilen Di-(2-äthylhexyl)phosphat jeweils als Natriumsalz, 1 Teil des Natriumsalzes des Schwefelsäurehalbesters des 10-Hydroxyoctadedancarbonsäure-di-n-butylamids und 4 Teilen eines Äthylenoxyd/
Propylenoxyd Copolymerisats mit einem Molgewicht unter 2000 und mit einem Gewichtsanteil von 10% Äthylenoxyd enthält, geklotzt und wie im Beispiel 4 angegeben weiterverarbeitet. Es wird eine einwandfreie Färbung erhalten.

### Beispiel 6

Ein Roh-Baumwollmoleskin wird mit einer Flotte, die 40 g/I Hydrosol-Lichtbraun GGL und 4 g/I eines Klotzhilfsmittels aus 20 Teilen Mono-benzyl-phosphat, 20 Teilen Di-benzyl-phosphat, jeweils als Triäthanolaminsalz, 2,5 Teilen des Natriumsalzes des Schwefelsäurehalbesters des 10-Hydroxyoctadecancarbonsäure-di-n-butylamids enthält, geklotzt, ohne oder nach der Trocknung auf der Hotflue im Jigger mit Soda, Sulfhydrat F 150 und Stabilisal S flüssig entwickelt und durch Spülen und Oxydieren fertiggestellt. Es wird eine einwandfreie Färbung erhalten.

### Beispiel 7

Ein Baumwollgarn wird mit einer Flotte, die 1,5% Indanthren-Rotbraun RR Colloisol (Vat Brown 45, C.I. 59500), 10 ml/l Natronlauge 38° Be, 4 g/I Hydrosulfit und 10 g/I NaCl und 1 g/l eines Klotzhilfsmittels aus 16 Teilen Mono-(2-äthylhexyl)phosphat, 24 Teilen Di-(2-äthylhexyl)phosphat, jeweils als Kaliumsalz, und 5 Teilen eines Äthylenoxyd/Propylenoxyd Copolymerisats mit einem Molgewicht unter 2000 und mit einem Äthylenoxydgehalt von 10% bei 50°C gefärbt und durch Oxydation und kochendes Seifen fertiggestellt. Man erhält egale und gut durchgefärbte Baumwollgarne.

### Beispiel 8

Baumwollgarn wird bei 70°C mit einer Flotte gefärbt, die 1 % Hydron-Blau RB Pulver, hochkonzentriert, (Vat Blue 43, C.I. 53630) und 1 g/I eines Klotzhilfsmittels, bestehend aus 16 Teilen Mono-(2-äthyl- hexyl)phosphat, 24 Teilen Di-(2-äthylhexyl)phosphat, jeweils als Kaliumsalz, und 2,5 Teilen des Natriumsalzes des Schwefelsäurehalbesters des 10-Hydroxyoctadecancarbonsäure-di-n-butylamids sowie die im Beispiel 7 angegebenen Chemikalien enthält. Fertiggestellt wird wie im Beispiel 7.

### Beispiel 9

Baumwollgarn wird in einer Flotte, die 6% Immedial Carbon CMR hochkonz. Körner (Sulphur Black 1, C.I. 53185), 7 g/I Soda, 10 ml/I Sulfhydrat F 150 (Handelsprodukt der Cassella AG, Frankfurt/Main - 61), 2 ml/l Stabilisal S flüssig (Handelsprodukt der Cassella AG, Frankfurt/Main - 61), 10 g/I Kochsalz und 1 g/l eines Klotzhilfsmittels, hergestellt aus 20 Teilen des Mono-(isononyl)phosphats, 20 Teilen des Di-(isononyl)phosphats, jeweils als Kaliumsalz, und 4,0 Teilen des Natriumsalzes des Schwefelsäure halbesters des 10-Hydroxyoctadecancarbonsäure--di-n-butylamids, enthält, bei 90°C gefärbt und durch Oxydation und Spülen fertiggestellt. Man erhält ein einwandfrei durchgefärbtes Baumwollgarn.

### Beispiel 10

Pflegeleichter Baumwollköper wird mit einer Flotte, die 60 g/I Remazol Rot B (Reactiv Red 22, C.I. 14824), 35 ml/1 Natronlauge 38° Be, 95 ml/I Natriumwasserglas 38° Bé und 4 g/I eines Klotzhilfsmittels aus 5 Teilen Mono-(2-äthylhexyl)phosphat Kaliumsalz, 3,5 Teilen Di-(2-äthylhexyl)phosphat Kaliumsalz, 0,5 Teilen des Natriumsalzes des Schwefelsäurehalbesters des 10-Hydroxyoctadecancarbonsäure-di-n-butylamids und 2 Teilen eines Äthylenoxyd/Propylenoxyd-Copolymerisats mit einem Molgewicht unter 3500 und mit einem Gewichtsanteil an Äthylenoxyd von 40% enthält, bei 20 bis 25°C auf einem Foulard geklotzt, aufgedockt und 4 Stunden verweilen gelassen. Anschliessend erfolgt die übliche Fertigstellung durch Spülen bei 70°C, kochendes Seifen sowie nochmaliges heisses und kaltes Spülen. Es wird eine gut durchgefärbte einwandfreie Färbung erhalten.

### Beispiel 11

Pflegeleichter Baumwolltrikotstoff wird mit einer Flotte, die 30 g/I Remazol Goldgelb G (Reactiv Yellow 17, C.I. 18852), 14 ml/l Natronlauge 38° Be, 30 g/I Kochsalz und 6 g/l eines Klotzhilfsmittels, hergestellt aus 16 Teilen Mono-(2-äthylhexyl)phosphat Kaliumsalz, 24 Teilen Di-(2-äthylhexyl)phosphat Kaliumsalz und 5 Teilen eines Äthylenoxyd/Propylenoxyd-Copolymerisats mit einem Molgewicht unter 2000 und mit einem Äthylenoxydanteil von 10%, enthält, auf einem Foulard geklotzt, aufgedockt und 12 Stunden verweilen gelassen. Anschliessend wird kalt gespült, mit Essigsäure bei 40° C neutralisiert, heiss gespült, kochend geseift und durch kaltes und heisses Spülen fertiggestellt. Man erhält eine Färbung mit einwandfreiem Warenbild.

## Patentansprüche

1. Klotzhilfsmittel zum Färben von Cellulosefasern oder von Cellulosefaser-Synthesefaser-Gemischen mit Schwefel-, Schwefelküpen-, Küpen- oder Reaktivfarbstoffen bestehend aus einer wässrigen Lösung oder Dispersion mit einem Gehalt von
a) 20 bis 50 Gewichtsprozent eines Gemisches aus 50 bis 100 Gewichtsprozent einer Verbindung der allgemeinen Formel la und 50 bis 0 Gewichtsprozent einer Verbindung der allgemeinen Formel Ib
b) b Gewichtsprozent einer Verbindung der allgemeinen Formel II
c) c Gewichtsprozent einer Verbindung der allgemeinen Formel III wobei b eine Zahl von 0 bis 5, c eine Zahl von 0 bis 5 bedeutet und b und c so gewählt werden, dass (b+c) eine Zahl von 1 bis 10 bedeutet, und wobei R¹, R², R³ einen aliphatischen Rest mit 5 bis 12 C-Atomen oder einen araliphatischen Rest mit 7 bis 13 C-Atomen, X⊕, Y⊕, Z⊕ ein Alkalimetall- oder Ammoniumkation oder ein Kation eines Alkyl- oder Hydroxyalkylamins, R⁴ einen aliphatischen Rest mit 1 bis 8 C-Atomen, eine Phenylgruppe, Alkylphenylgruppe oder Phenylalkylgruppe mit jeweils 1 bis 4 C-Atomen im Alkylrest, R⁵ Wasserstoff oder R⁴, y, z ganze Zahlen von 6 bis 8, n eine Zahl von 15 bis 35, (m + p) eine Zahl von 2 bis 120 bedeuten, und n und (m + p) so gewählt werden, dass

2. Klotzhilfsmittel nach Anspruch 1, dadurch gekennzeichnet, dass in dem Gemisch der Verbindungen la und Ib mindestens 70 Gewichtsprozent der Verbindung la vorhanden sind.

3. Klotzhilfsmittel nach den Ansprüchen 1 und 2, dadurch gekennzeichnet, dass es eine Verbindung der allgemeinen Formel III enthält, für die

4. Klotzhilfsmittel nach den Ansprüchen 1 bis 3, dadurch gekennzeichnet, dass R^{I}, R^{Z} oder R³ einen verzweigten Alkylrest mit 7 bis 10 C-Atomen bedeuten.

5. Klotzhilfsmittel nach den Ansprüchen 1 bis 4, dadurch gekennzeichnet, dass (y + z) = 15 ist.

6. Verfahren zur Herstellung eines Klotzhilfsmittels zum Färben von Cellulosefasern oder von Cellulosefaser-Synthesefaser-Gemischen mit Schwefel-, Schwefelküpen-, Küpen- oder Reaktivfarbstoffen, bestehend aus einer wässrigen Lösung oder Dispersion, dadurch gekennzeichnet, dass zur Herstellung von je 100 Gewichtsteilen Lösung oder Dispersion
a) a Gewichtsteile eines Gemisches aus 50 bis 100 vorzugsweise 70 bis 100 Gewichtsprozent einer Verbindung der allgemeinen Formel la und 50 bis 0, vorzugsweise 30 bis 0 Gewichtsprozent einer Verbindung der allgemeinen Formel lb
b) b Gewichtsteile einer Verbindung der allgemeinen Formel II
c) c Gewichtsteile einer Verbindung der allgemeinen Formel III wobei a eine Zahl von 20 bis 50, b eine Zahl von 0 bis 5, c eine Zahl von 0 bis 5 bedeutet und b und c so gewählt werden, dass (b + c) eine Zahl von 1 bis 10 bedeutet, und wobei R¹, R², R³ einen aliphatischen Rest mit 5 bis 12 C-Atomen oder einen araliphatischen Rest mit 7 bis 13 C-Atomen, X⊕, Y⊕, Z⊕ ein Alkalimetall- oder Ammoniumkation oder ein Kation eines Alkyl- oder Hydroxyalkylamins, R⁴ einen aliphatischen Rest mit 1 bis 8 C-Atomen, eine Phenylgruppe, Alkylphenylgruppe oder Phenylalkylgruppe mit jeweils 1 bis 4 C-Atomen im Alkylrest, R⁵ Wasserstoff oder R⁴, y, z ganze Zahlen von 6 bis 8, n eine Zahl von 15 bis 35, (m + p) eine Zahl von 2 bis 120 - bedeuten, und n und (m + p) so gewählt werden, dass eingesetzt werden und der pH-Wert der erhaltenen Lösung oder Dispersion auf Werte über 7, vorzugsweise auf Werte von 7 bis 8 eingestellt wird.

8. Verfahren zum Färben von Cellulosefasern oder von Cellulosefaser-Synthesefaser-Gemischen mit Schwefel-, Schwefelküpen-, Küpen- oder Reaktivfarbstoffen, dadurch gekennzeichnet, dass der Klotzflotte ein Klotzhilfsmittel nach den Ansprüchen 1 bis 5 oder ein nach den Ansprüchen 6 oder 7 hergestelltes Klotzhilfsmittel in Mengen von 1 bis 40 g/l zugesetzt und wie üblich gefärbt und fertiggestellt wird.

9. Verfahren nach Anspruch 8, dadurch gekennzeichnet, dass der Klotzflotte das Klotzhilfsmittel in Mengen von 1 bis 15 g/I zugesetzt wird.

10. Verfahren zum Färben von Cellulosefasern oder von Gellulosefaser-Synthesefaser-Gemischen mit Schwefel-, Schwefelküpen-, Küpen- oder Reaktivfarbstoffen, dadurch gekennzeichnet, dass der Klotzflotte ein Wirkstoffgemisch in Mengen von 0,2 bis 24 g/I, vorzugsweise 0,2 bis 9 g/I zugesetzt wird, das
a) zu 83,5 bis 95 Gewichtsprozent aus einem Gemisch aus 50 bis 100 Gewichtsprozent einer Verbindung der allgemeinen Formel la und 50 bis 0 Gewichtsprozent einer Verbindung der allgemeinen Formel Ib
b) zu b = 0 bis 8,25 Gewichtsprozent einer Verbindung der allgemeinen Formel II
c) zu c = 0 bis 8,25 Gewichtsprozent einer Verbindung der allgemeinen Formel III wobei b und c so gewählt werden, dass (b+c) eine Zahl von 5 bis 16,5 bedeutet, und wobei R^{I}, R², R³ einen aliphatischen Rest mit 5 bis 12 C-Atomen oder einen araliphatischen Rest mit 7 bis 13 C-Atomen, X⊕, Y⊕, Z⊕ ein Alkalimetall- oder Ammoniumkation oder ein Kation eines Alkyl- oder Hydroxyalkylamins, R⁴ einen aliphatischen Rest mit 1 bis 8 C-Atomen, eine Phenylgruppe, Alkylphenylgruppe oder Phenylalkylgruppe mit jeweils 1 bis 4 C-Atomen im Alkylrest, R⁵ Wasserstoff oder R⁴, y, z ganze Zahlen von 6 bis 8, n eine Zahl von 15 bis 35, (m + p) eine Zahl von 2 bis 120 bedeuten, und n und (m + p) so gewählt werden, dass besteht und wie üblich gefärbt und fertiggestellt wird.

## Revendications

1. Adjuvant de foulardage pour teindre des fibres cellulosiques ou des mélanges de fibres cellulosiques et de fibres de synthèse, à l'aide de colorants au soufre, de colorants au soufre pour cuve, de colorants pour cuve ou de colorants réactifs, contenant une solution ou dispersion aqueuse qui comporte:
a) 20 à 50% en poids d'un mélange de 50 à 100% en poids d'un composé de formule générale (la): et de 50 à 0% en poids d'un composé de formule générale (Ib)
b) b % en poids d'un composé de formule générale (II)
c) c % en poids d'un composé de formule générale (III) où b représente un nombre valant 0 à 5, c un nombre valant 0 à 5, et l'on choisit b et c de manière que la somme (b+c) représente un nombre valant 1 à 10; et R¹, R² et R³ sont chacun un radical aliphatique comportant 5 à 12 atomes de carbone ou un radical araliphatique comportant 7 à 13 atomes de carbone; X⊕, Y⊕, Z⊕ sont chacun un cation de métal alcalin ou d'ammonium ou un cation d'une alkylamine ou d'une hydroxyalkylamine; R⁴ représente un radical aliphatique comportant 1 à 8 atomes de carbone, un groupe phényle, un groupe alkylphényle ou un groupe phénylalkyle ayant chacun 1 à 4 atomes de carbone dans le radical alkyle; R⁵ est un atome d'hydrogène ou R⁴; y et z sont des nombres entiers valant 6 à 8; n est un nombre valant 15 à 35; la somme (m + p) est un nombre valant 2 à 120, et l'on choisit n et la somme (m + p) de manière que l'expression

2. Adjuvant de foulardage selon la revendication 1, caractérisé en ce que, dans le mélange des composés (la) et (1b), il y a au moins 70% en poids du composé (la).

3. Adjuvant de foulardage selon l'une des revendications 1 et 2, caractérisé en ce qu'il contient un composé de formule générale (III), pour lequel l'expression

4. Adjuvant de foulardage selon l'une quelconque des revendications 1 à 3, caractérisé en ce que R¹, R² ou R³ est un radical alkyle ramifié comportant 7 à 10 atomes de carbone.

5. Adjuvant de foulardage selon l'une quelconque des revendications 1 à 4, caractérisé en ce que la somme (y + z) vaut 15.

6. Procédé pour préparer un adjuvant de foulardage pour la teinture de fibres de cellulose ou de mélanges de fibres de cellulose et de fibres de synthèse à l'aide de colorants au soufre, de colorants au soufre pour cuve, de colorants pour cuve et de colorants réactif a, adjuvant consistant en une solution ou dispersion aqueuse, ce procédé étant caractérisé en ce que, pour préparer 100 parties en poids de solution ou de dispersion, on délaye dans 100 moins (a + b + c) parties en poids d'eau:
a) a parties en poids d'un mélange de 50 à 100, de préférence à 70 à 100, % en poids d'un composé de formule générale (la): et de 50 à 0, de préférence 30 à 0, % en poids d'un composé de formule générale (Ib):
b) b parties en poids d'un composé de formule générale (II):
c) c parties en poids d'un composé de formule générale (III): où a est un nombre valant 20 à 50, b est un nombre valant 0 à 5, c un nombre valant 0 à 5, et l'on choisit b et c de manière que la somme (b + c) soit un nombre valant 1 à 10; et R', R² et R³ sont chacun un radical aliphatique comportant 5 à 12 atomes de carbone ou un radical araliphatique ayant 7 à 13 atomes de carbone; X⊕, Y⊕, Z⊕ sont chacun un cation de métal alcalin ou d'ammonium ou un cation d'une alkylamine ou d'une hydroxyalkylamine; R⁴ représente un radical aliphatique ayant 1 à 8 atomes de carbone, un groupe phényle, un groupe alkylphényle ou un groupe phénylalkyle ayant chacun 1 à 4 atomes de carbone dans le radical alkyle; R⁵ est un atome d'hydrogène ou R⁴; y et z sont des nombres entiers valant 6 à 8; n est un nombre valant 15 à 35; la somme (m + p) est un nombre valant 2 à 120, et l'on choisit n et (m + p) de manière que l'expression

7. Procédé selon la revendication 6, caractérisé en ce qu'au lieu de composé (la) et/ou (Ib), on utilise des composés répondant aux formules: et l'on ajuste le pH de la solution ou dispersion obtenue à des valeurs supérieures à 7, de préférence à des valeurs comprises entre 7 et 8.

8. Procédé pour teindre des fibres de cellulose ou des mélanges de fibres de cellulose et de fibres de synthèse à l'aide de colorants au soufre, de colorants au soufre pour cuve, de colorants pour cuve ou de colorants réactifs, procédé caractérisé en ce qu'on ajoute au bain de foulardage, en des quantités de 1 à 40 g par litre, un adjuvant de foulardage selon l'une quelconque des revendications 1 à 5 ou un adjuvant de foulardage préparé selon l'une des revendications 6 et 7, et l'on teint et termine de manière usuelle.

9. Procédé selon la revendication 8, caractérisé en ce quu'on ajoute au bain de teinture l'adjuvant de foulardage en des quantités de 1 à 15 g par litre.

10. Procédé pour teindre des fibres de cellulose ou des mélanges de fibres de cellulose et de fibres de synthèse à l'aide de colorants au soufre, de colorants au soufre pour cuve, de colorants pour cuve ou de colorants réactifs, procédé caractérisé an ce qu'on ajoute au bain de foulardage, en des quantités de 0,2 à 24 g par litre, avantageusement 0,2 g par litre, un mélange de substances actives consistant en:
a) 83,5 à 95% en poids d'un mélange de 50 à 100% en poids d'un composé de formule générale (la): et de 50 à 0% en poids d'un composé de formule générale (Ib)
b) de b = 0 à 8,25 % en poids d'un composé de formule générale (II):
c) de c = 0 à 8,25% en poids d'un composé de formule générale (III): [où l'on choisit b et c de façon que la somme (b+c) représente un nombre valant 5 à 16,5; et R^{I}, R² et R³ sont chacun un radical aliphatique ayant 5 à 12 atomes de carbone ou un radical araliphatique ayant 7 à 13 atomes de carbone; X⊕, Y⊕ et Z⊕ sont chacun un cation de métal alcalin ou d'ammonium ou un cation d'une alkylamine ou d'une hydroxyalkylamine; R⁴ est un radical aliphatique comportant 1 à 8 atomes de carbone, un groupe phényle, un groupe alkylphényle ou phénylalkyle ayant à chaque fois 1 à 4 atomes de carbone dans le radical alkyle; R⁵ est un atome d'hydrogène ou R⁴; y et z sont des nombres entiers valant 6 à 8; n est un nombre valant 15 à 35; la somme (m + p) est un nombre valant 2 à 120; et l'on choisit n et la somme (m + p) de manière que l'expression vale de 0,1 à 0,8], et l'on teint et termine de façon usuelle.

## Claims

1. Padding auxiliary for dyeing cellulose fibres or cellulose fibre/synthetic fibre mixture with sulphur dyestuffs, sulphur vat dyestuffs, vat dyestuffs or reactive dyestuffs, consisting of an aqueous solution or dispersing containing
a) 20 to 50 per cent by weight of a mixture of 50 to 100 per cent by weight of a compound of the general formula la and 50 to 0 per cent by weight of a compound of the general formula Ib
b) b per cent by weight of a compound of the general formula II and
c) c per cent by weight of a compound of the general formula III wherein b denotes a number from 0 to 5, c denotes a number from 0 to 5 and b and c are chosen such that (b+c) denotes a number from 1 to 10, and wherein R', R² and R³ denote an aliphatic radical with 5 to 12 C atoms or an araliphatic radical with 7 to 13 C atoms, X⊕, Y⊕ and Z⊕ denote an alkali metal cation or ammonium cation or a cation of an alkylamine or hydroxyalkylamine, R⁴ denotes an aliphatic radical with 1 to 8 C atoms, a phenyl group or an alkylphenyl group or phenylalkyl group with in each case 1 to 4 C atoms in the alkyl radical, R⁵ denotes hydrogen or R⁴, y and z denote integers from 6 to 8, n denotes a number from 15 to 35 and (m+p) denotes a number from 2 to 120, n and (m + p) being chosen such that

2. Padding auxiliary according to claim 1, characterised in that the mixture of compounds la und Ib contains at least 70 per cent by weight of compound la.

3. Padding auxiliary according to claims 1 and 2, characterised in that it contains a compound of the general formula III for which

4. Padding auxiliary according to claims 1 to 3, characterised in that R¹, R² or R³ denote a branched alkyl radical with 7 to 10 C atoms.

5. Padding auxiliary according to claims 1 to 4, characterised in that (y + z) = 15.

6. Process for preparing a padding auxiliary for dyeing cellulose fibres or cellulose fibre/sinthetic fibre mixtures with sulphur dyestuffs, sulphur vat dyestuffs, vat dyestuffs or reactive dyestuffs, consisting of an aqueous solution or dispersion characterised in that for preparing 100 parts by weight each of solution or dispersion
a) a parts by weight of a mixture of 50 to 100, per cent by weight of a compound of the general formula la and 50 to 0, preferably 30 to 0, per cent by weight of a compound of the general formula Ib
b) b parts by weight of a compound of the general formula II and
c) c parts by weight of a compound of the general formula III wherein a denotes a number from 20 to 50, b denotes a number from 0 to 5, c denotes a number from 0 to 5 and b and c are chosen such that (b + c) denotes a number from 1 to 10, and wherein R¹, R² and R³ denote an aliphatic radical with 5 to 12 C atoms or an araliphatic radical with 7 to 13 C atoms, X⊕, Y⊕ and Z⊕ denote an alkali metal cation or ammonium cation or a cation of an alkylamine or hydroxyalkylamine, R⁴ denotes an aliphatic radical with 1 to 8 C atoms, a phenyl group or an alkylphenyl group or phenylalkyl group with in each case 1 to 4 C atoms in the alkyl radical, R⁵ denotes hydrogen or R⁴, y and z denote integers from 6 to 8, n denotes a number from 15 to 35 and (m + p) denotes a number from 2 to 120, n and (m+p) being chosen such that are stirred into 100-(a+b+c) parts by weight of water.

7. Process according to claim 6, characterised in that instead of compound la and/or Ib compounds of the formulae are employed and the pH of the solution or dispersion obtained is adjusted to values greater than 7, preferably to values of 7 to 8.

8. Process for dyeing cellulose fibres or cellulose fibre/synthetic fibre mixture with sulphur dyestuffs, sulphur vat dyestuffs, vat dyestuffs or reactive dyestuffs, characterised in that a padding auxiliary according to claims 1 to 5 or a padding auxiliary prepared according to claim 6 or 7 is added to the padding liquor in amounts of 1 to 40 g/l, and dyeing and finishing are carried out in the customary manner.

9. Process according to claim 8, characterised in that the padding auxiliary is added to the padding liquor in amounts of 1 to 15 g/l.

10. Process for dyeing cellulose fibres or cellulose fibre/synthetic fibre mixtures with sulphur dyestuffs, sulphur vat dyestuffs, vat dyestuffs or reactive dyestuffs, characterised in that a mixture of active substances is added to the padding auxiliary in amounts of 0.2 to 24 g/I, preferably 0.2 to 9 g/I, which mixture contains
a) 83.5 to 95 per cent by weight of a mixture of 50 to 100 per cent by weight of a compound of the general formula la and 50 to 0 per cent by weight of a compound of the general formula Ib
b) b = 0 to 8.25 per cent by weight of a compound of the general formula II and
c) c = 0 to 8.25 per cent by weight of a compound of the general formula III wherein b and c are chosen such that (b + c) denotes a number from 5 to 16.5, and wherein R¹, R² and R³ denote an aliphatic radical with 5 to 12 C atoms or an araliphatic radical with 7 to 13 C atoms, X⊕, Y⊕ and Z⊕ denote an alkali metal cation or ammonium cation or a cation of an alkylamine or hydroxyalkylamine, R⁴ denotes an aliphatic radical with 1 to 8 C atoms, a phenyl group or an alkylphenyl group or phenylalkyl group with in each case 1 to 4 C atoms in the alkyl radical, R⁵ denotes hydrogen or R⁴, y and z denote integers from 6 to 8, n denotes a number from 15 to 35 and (m+p) denotes a number from 2 to 120, n and (m+p) being chosen such that and dyeing and finishing are carried out in the customary manner.
